# EUROPÄISCHE PATENTANMELDUNG

(11) **EP 0 335 999 A1**
(43) Veröffentlichungstag der Anmeldung: **11.10.1989**
(21) Anmeldenummer: 88105615.4
(22) Anmeldetag: 08.04.1988
(51) Int. Cl.: B24C 3/32

(54) **Verfahren zur Reinigung von Metallrohren, insbes. Kupferrohren**

(71) Anmelder: Wieland-Werke AG, D-7900 Ulm (Donau) (DE)
(72) Erfinder: Sick, Hans, Dr., D-7913 Senden (DE)

(57) **Zusammenfassung**

Die Erfindung betrifft ein Verfahren zur Reinigung von Metallrohren, insbes. Kupferrohren, nach dem Ziehen durch Entfernung von Schmiermittel-Rückständen.
Erfindungsgemäß werden die öligen bzw. fettigen Rückstände auf der Rohrinnenfläche durch eine Sandstrahl-Behandlung entfernt.
Dieses umweltfreundliche Verfahren hat ähnlich gute Reinigungswirkung wie die bisher angewandten Verfahren der Tauchentfettung.

## Beschreibung

Die Erfindung betrifft ein Verfahren zur Reinigung von Metallrohren, insbes. Kupferrohren, nach dem Ziehen durch Entfernung von Schmiermittel-Rückständen.
Beim Ziehen von Metallrohren ist es üblich, Ziehöl oder Ziehfett zu verwenden.
Es ist bekannt, die Metallrohre durch Tauchen in heiße, wässrig-alkalische Lösungen zu entfetten. Nachteilig ist hierbei allerdings, daß ein fleckenfreies Trocknen schwer zu erzielen ist.
Ferner ist es bekannt, die Metallrohre mit Chlor-Kohlenwasserstoffen zu entfetten. Nachteilig hierbei sind Umwelt- und Gesundheitsrisiken.

Im Falle von Metallrohren ist es häufig (beispielsweise bei Trinkwasser-Leitungsrohren) nur erforderlich, die Innenfläche zu reinigen. Auf der Außenoberfläche wäre dagegen Rest-Ziehfett als Schutzschicht gegen Anlaufen oder Korrosion durchaus erwünscht.

Der Erfindung liegt daher die Aufgabe zugrunde, ein umweltfreundliches Verfahren anzugeben, nach dem die Rohrinnenfläche auf einfache Weise gereinigt werden kann.
Die Aufgabe wird nach dem erfindungsgemäßen Verfahren überraschenderweise dadurch gelöst, daß die öligen bzw. fettigen Rückstände auf der Rohrinnenfläche durch eine Sandstrahl-Behandlung entfernt werden. Es hat sich gezeigt, daß insbes. bei Rohren in gestreckten Längen das Sandstrahlen der Innenflächen eine ähnlich gute Reinigungswirkung hat wie bei den obengenannten Verfahren.

Das Sandstrahlen der Innenoberfläche von Rohren ist zwar an sich bekannt. So ist es beispielsweise zur Entfernung von Belägen aus geglühten Kupferrohren üblich, die Rohrinnenfläche zur Verbesserung der Korrosionsbeständigkeit einer Sandstrahl-Behandlung zu unterwerfen (vgl. beispielsweise DE-PS 3.003.228).
Auch Kondensatorrohre werden standardmäßig dadurch von Zunder- und anderen bei der thermischen Behandlung entstandenen Schichten befreit. Regelmäßig sind dies aber Beläge, die aus Feststoffen von eher sprödem Charakter (Oxide) bestehen.
Daß ölige oder fettige Beläge auf diesem Wege entfernbar sind, war nicht zu erwarten, da sie bekanntlich zum Verschmieren neigen.
Nach einer besonderen Ausführungsform der Erfindung wird die Sandstrahl-Behandlung für 5 - 30 Sekunden durchgeführt, wobei die Körnung des Strahlmittels vorzugsweise zwischen 0,05 und 0,3 mm zu wählen ist. Nach einer besonderen Ausführungsform wird Korund als Strahlmittel verwendet.
In der praktischen Durchführung wird vorzugsweise in einem geschlossenen System gearbeitet; d. h. das Strahlmittel wird an einem Rohrende zugeführt und am anderen Rohrende abgesaugt.
Um eine Rückverschmutzung der Rohrinnenfläche durch veröltes Strahlmittel zu vermeiden, wird dieses vorzugsweise ausgeschleust, also entweder komplett oder - bei Umlaufbetrieb - ein Teilstrom. Es empfiehlt sich, das verölte Strahlmittel durch Entölung wiederaufzubereiten. Die Wiederaufbereitung kann insbesondere durch Extraktion erfolgen. Nach einer erfindungsgemäßen Alternative erfolgt die Wiederaufbereitung besonders wirkungsvoll und wirtschaftlich durch thermische Behandlung des verölten Strahlmittels im Temperaturbereich von etwa 900 - 1 200°C, insbesondere unter Sauerstoffzufuhr.

In diesem Temperaturbereich brennt das Öl vollständig ab.
In zweckmäßiger Ausgestaltung dieses Verfahrensschrittes erfolgt die thermische Behandlung unter Verwendung des Wirbelstromprinzips, da sich dabei auch feinteilige, feste Verunreinigungen im Strahlmittel, wie etwa Oxide oder zertrümmertes Strahlkorn, austragen lassen.

Die Erfindung wird anhand des folgenden Ausführungsbeispieles näher erläutert:

Zur Untersuchung standen auf die Endabmessung 22 x 1 mm gezogene Rohre aus desoxidiertem Kupfer in gestreckter Länge von 5 m zur Verfügung. Die ziehharten Rohre wiesen im Mittel einen Schmiermittel-Rückstand (ausgedrückt in Kohlenstoffbelegung) von 1,2 mg C/dm² auf.
Nach dem erfindungsgemäßen Verfahren wurden die Rohrinnenflächen 10 Sekunden lang mit Korund (Körnung = 0,09 - 0,25 mm) bei einem Druck von 3,5 bar sandgestrahlt. Anschließend wurde mit Druckluft ausgeblasen. Es verblieb ein Rückstand von 0,12 mg C/dm².
Zum Vergleich wurden Rohre einer Tauchentfettung mit Perchloräthylen unterzogen. Es ergab sich ein Rückstand von 0,10 mg C/dm².
Im Rahmen der Meßgenauigkeit sind also die Rückstandswerte etwa identisch. Bei den erfindungsgemäß behandelten Rohren zeigt jedoch die Innenoberfläche ein gleichmäßig mattiertes Aussehen, wobei evtl. aus dem Ziehvorgang resultierende Heterogenitäten (Ziehriefen usw.) beseitigt sind.

## Patentansprüche

1. Verfahren zur Reinigung von Metallrohren, insbes. Kupferrohren, nach dem Ziehen durch Entfernung von Schmiermittelrückständen,
dadurch gekennzeichnet,
daß die öligen bzw. fettigen Rückstände auf der Rohrinnenfläche durch eine Sandstrahl-Behandlung entfernt werden.

2. Verfahren nach Anspruch 1, dadurch gekennzeichnet,
daß die Sandstrahl-Behandlung für 5 - 30 Sekunden durchgeführt wird.

3. Verfahren nach Anspruch 1 oder 2, dadurch gekennzeichnet,
daß die Körnung des Strahlmittels 0,05 - 0,3 mm beträgt.

4. Verfahren nach einem oder mehreren der Ansprüche 1 - 3, dadurch gekennzeichnet,
daß als Strahlmittel Korund verwendet wird.

5. Verfahren nach einem oder mehreren der Ansprüche 1 - 4, dadurch gekennzeichnet,
daß das Strahlmittel in einem geschlossenen System geführt wird.

6. Verfahren nach Anspruch 5, dadurch gekennzeichnet,
daß veröltes Strahlmittel ausgeschleust wird.

7. Verfahren nach Anspruch 6, dadurch gekennzeichnet,
daß das verölte Strahlmittel durch Entölung wiederaufbereitet wird.

8. Verfahren nach Anspruch 7, dadurch gekennzeichnet,
daß die Wiederaufbereitung durch Extraktion erfolgt.

9. Verfahren nach Anspruch 7, dadurch gekennzeichnet,
daß die Wiederaufbereitung durch thermische Behandlung im Temperaturbereich von etwa 900 - 1 200°C erfolgt.

10. Verfahren nach Anspruch 9, dadurch gekennzeichnet,
daß die thermische Behandlung unter Sauerstoffzufuhr erfolgt.

11. Verfahren nach Anspruch 9 oder 10, dadurch gekennzeichnet,
daß die thermische Behandlung unter Verwendung des Wirbelschichtprinzips erfolgt.
